# EUROPÄISCHE PATENTSCHRIFT

(11) **EP 0 756 527 B1**
(45) Veröffentlichungstag und Bekanntmachung des Hinweises auf die Patenterteilung: **20.06.2001**
(21) Anmeldenummer: 96901637.7
(22) Anmeldetag: 15.02.1996
(51) Int. Cl.: B21D 22/20, B65D 75/34

(54) **BESCHICHTETE ALUMINIUMFOLIE MIT VERBESSERTEM KALTVERFORMUNGSVERHALTEN SOWIE PACKUNG HERGESTELLT UNTER VERWENDUNG DIESER ALUMINIUMFOLIE**
COATED ALUMINIUM FOIL WITH IMPROVED COLD FORMING CAPABILITY AND PACKAGE PRODUCED BY USING THIS ALUMINIUM FOIL
FEUILLE D'ALUMINIUM REVETUE A CAPACITE AMELIOREE DE FORMAGE A FROID ET EMBALLAGE PRODUIT AVEC CETTE FEUILLE D'ALUMINIUM

(30) Priorität: 16.02.1995 AT 28695
(43) Veröffentlichungstag der Anmeldung: 05.02.1997
(73) Patentinhaber: TEICH AKTIENGESELLSCHAFT, 3200 Obergrafendorf (AT)
(72) Erfinder: REITERER, Franz, A-3052 Innermanzing (AT); PIESSLINGER, Johannes, A-3192 Hohenberg (AT)
(74) Vertreter: Dungler, Karin
(86) Internationale Anmeldenummer: AT9600025
(87) Internationale Veröffentlichungsnummer: WO9625254

(56) Entgegenhaltungen:
- EP-A- 0 543 775
- EP-A- 0 593 034
- EP-A- 0 637 444
- WO-A-94/25364
- US-A- 5 249 446
- W. HUFNAGEL: "ALUMINIUM-TASCHENBUCH " 1983 , ALUMINIUM VERLAG , DUESSELDORF, DE XP002001775 siehe Seite 113 - Seite 114 siehe Seite 455 - Seite 456

## Beschreibung

### Technisches Gebiet

Die Erfindung betrifft ein Verfahren zur Herstellung einer Packung mit einem Trägerkörper aus flächigem Material, der innerhalb eines ebenen Bereichs mehrere durch Verformung dieses Materials hergestellte Vertiefungen zur Aufnahme des Packungsgutes insbesondere von Tabletten, Kapseln und dergleichen aufweist und der in diesem ebenen Bereich flächig mit einer Aluminium-Verschlußfolie verbunden ist, wobei als Trägerkörper ein Stück einer Aluminiumfolie mit einer Dicke im Bereich von 0,05 bis 0,30 mm eingesetzt wird, welche an beiden Oberflächenseiten Kunststoffschichten aufweist, wobei der Aluminiumgehalt der Leerpackung mehr als 80 Gew.-% beträgt und wobei die Vertiefungen im Trägerkörper durch Kaltverformungsverfahren unter Anwendung von Matrizen- und Patrizenwerkzeugen ausgebildet und zumindestens an ihrer konkaven Seite mit einer siegelfähigen Kunststoffschicht versehen werden.

### Stand der Technik

Die eingangs genannten Packungen werden als Durchdrück- oder Blisterpackungen bezeichnet und bestehen im allgemeinen aus einem Trägerkörper aus flächigem Material, der innerhalb eines ebenen Bereichs mehrere durch Verformung dieses Materials hergestellte Vertiefungen zur Aufnahme des Verpackungsgutes insbesondere von Tabletten, Kapseln und dgl. aufweist und der in diesem ebenen Bereich flächig mit einer Aluminium-Verschlußfolie verbunden ist. Das Trägerkörpermaterial besteht dabei in vielen Fällen aus einer Kunststoffolie, z.B. aus einer PVC-Folie einer Dicke im Bereich von etwa 0,2 bis 0,3 mm, bei der die Vertiefungen durch ein Heißverformungsverfahren hergestellt sind. Diese Formgebungsverfahren finden in vielen technischen Gebieten Anwendung.

Es wird in diesem Zusammenhang auf die EP-A2-0593 034 auf dem Gebiet der Automobil-Bauteil-Herstellung und auf die US-A-5,249,446 auf dem Gebiet der technischen Bauteil-Herstellung, nämlich der Herstellung von Wärmeaustauschern hingewiesen.

Im vorliegenden Fall werden jedoch relativ dünne Materialien eingesetzt und auch verformt, wobei durch Drücken auf die Rückseite der vorgenannten Vertiefung des Trägerkörpers diese verformt und die in ihr enthaltene Tablette oder Kapsel unter Durchstoßung der Verschlußfolie der Packung entnommen oder die Verschlußfolie abgezogen werden kann.

Zur Verlängerung der Aufbrauchfrist ist es nun für manche Medikamente erforderlich, die Packung möglichst gasdicht auszubilden. Dies ist bei den üblichen Durchdrück- bzw. Blisterpackungen aber nur im beschränkten Umfang möglich: Gase bzw. Wasserdampf können infolge Diffusion durch die Wandung des Trägerkörpers treten. Das Ausmaß dieser Diffusion ist zwar abhängig von der Art des für den Trägerkörper verwendeten Kunststoffmaterials, doch ist mit einem Kunststoffträgerkörper eine absolute Gas- und Dampfsperre nicht zu erzielen. Um die Gasdichtheit zu gewährleisten, sind in den letzten Jahren Trägerkörper bekannt geworden, die aus einer Aluminium-Verbundfolie durch Kaltverformen hergestellt werden. Eine solche Verbundfolie besteht - im Hinblick auf die Packung von außen nach innen gesehen - z.B. aus 0,025 mm OPA (orientiertes Polyamid) 0,045 mm Aluminium und 0,060 mm PVC, wobei die enthaltene Aluminiumfolie die Gasdichtheit gewährleistet, während die mit ihr verbundenen Kunststoffolien dem Trägerkörper eine erhöhte Festigkeit geben und - wie man annimmt - beim Kaltverformungsprozeß das Auftreten von Dehnungsspitzen in der Aluminiumfolie, die zu ihrem Einreißen führen können, verhindern.

Die Erfahrung hat jedenfalls gezeigt, daß die Kaltverformungsfähigkeit des genannten Verbundmaterials wesentlich höher ist als die einer gleichwertigen normalen Aluminiumfolie. Solche Trägerkörper für Blisterpackungen haben aber den Nachteil, daß sie den derzeitigen Entsorgungsvorschriften, gemäß denen Leerpackungen dieser Art nur dann als Ganzes entsorgt werden dürfen, wenn sie mindestens zu 90 Gew.% aus einem einheitlichen Material bestehen, nicht entsprechen. Bei dem vorstehend gegebenen Beispiel beträgt der Aluminiumanteil z.B. nur ca. 57%. Andererseits aber wurde eine Verwendung von Reinaluminiumfolien als Trägerkörper bei Druchdrück- oder Blisterpackungen bisher praktisch nicht für möglich gehalten.

Ferner ist es aus der WO-A1-94/25364 vorbekannt, Blisterpackungen aus mit Kunststoff beschichteten Aluminiumfolien herzustellen. Dabei werden unter erhöhter Temperatur durch Tiefziehen die entsprechenden Vertiefungen ausgebildet, wobei die Kunststoffschicht eine Art Schmiereffekt bewirkt. Dieses Verfahren ist jedoch Energie-aufwendig, wodurch auch die Aluminiumfolie materialmäßig belastet und demgemäß leicht einreißen kann.

Aufgabe der vorliegenden Erfindung ist es daher, das Verfahren der eingangs genannten Art besonders energiesparend bei gleichzeitiger Erfüllung der gültigen Entsorgungsvorschriften zu führen. Erfindungsgemäß ist dieses Verfahren dadurch gekennzeichnet, daß in das Kaltverformungsverfahren unter Anwendung von Matrizen- und Patrizenwerkzeugen mit Kunststoffen beschichtete Aluminiumfolien eingesetzt werden, deren matrizenseitige Beschichichtungsoberfläche aus einer Kunststoffschicht in einer Dicke im Bereich von 0,0005 bis 0,020 mm und deren patrizenseitige Beschichtungsoberfläche aus einer heißsiegelfähigen Kunststoffschicht mit einer Dicke im Bereich 0,001 bis 0,030 mm besteht und daß die matrizenseitige Beschichtungsoberfläche der Aluminiumfolie einen nach British Standard (BS) 2782 gemessenen statischen und dynamischen Reibungskoeffizienten von höchstens 0,35 und/oder daß die patrizenseitige Beschichtungsoberfläche der Aluminiumfolie einen solchen von höchstens 0,45 haben (hat).

Die vorteilhafte Ausgestaltung des erfindungsgemäßen Verfahrens sind in den Unteransprüchen 2 bis 7 wiedergegeben.

### Beschreibung der Zeichnungen und ein Weg zur Ausführung der Erfindung

Die Erfindung wird nachstehend anhand der Figuren, die eine vorteilhafte Ausführung der erfindungsgemäßen Packung illustrieren, näher erläutert.
Fig. 1 zeigt die Packung in der Aufsicht.
Fig. 2 zeigt eine schematische Schnittdarstellung gemäß den Linien II-II in Fig. 1;
Fig. 3 zeigt eine Teildarstellung zur Andeutung des Herstellungsprozesses.

Der Trägerkörper 1 wird aus einem kaltverformbaren Aluminiumband mit einer Dicke im Bereich von 0,05 bis 0,3 mm und einer Qualität gemäß Aluminium Association (AA) 8079 oder 8008 hergestellt. Dieses Aluminiumband ist patrizenseitig mit einer siegelfähigen Kunststoffschicht 2, insbesondere in Form eines Heißsiegellackes, einer Stärke von 0,001 - 0,030, vorzugsweise von 0,003 - 0,012 mm, versehen und weist matrizenseitig z.B. eine Schutzlackschicht (nicht dargestellt) auf. Die Auftragsmenge der Schutzlackschicht beträgt beispielsweise 2g/m².

Für die Herstellung des in den Figuren dargestellten Trägerkörpers wird z.B. von einem Aluminiumband einer Stärke von 0,1 mm ausgegangen, das an einer. Seite einen Heißsiegellack einer Dicke von 0.009 mm aufweist. An diesem beschichteten Band werden nun gemäß dem Raster der herstellenden Packungen Näpfchen 3 durch Kaltverformen hergestellt, die eine Tiefe von 4,5 mm aufweisen. Die durch das Kaltverformen im Näpfchenbereich im Material erreichte Oberflächenvergrößerung beträgt im vorliegenden Fall etwa 35%. Eine solche Oberflächenvergrößerung wäre bei einem unbeschichteten Aluminiumband dieser Stärke in reproduzierbarer Weise nicht erreichbar.

An dem Band werden dann die Näpfchen 3 mit dem Packungsgut, z.B. Tabletten 4, gefüllt und mit einer Aluminium-Verschlußfolie 5 einer Stärke von 0,01 - 0,04 mm (gemäß diesem Beispiel von 0,02 mm), die an ihrer Unterseite eine Heißsiegelschicht, vorzugsweise in Form einer Heißsiegellackbeschichtung 6, die eine Stärke von 0,003 - 0,020 mm (gemäß diesem Beispiel von 0,009 mm) aufweist, an den unverformten Bereichen des Trägerkörpermaterials 7, wie in Fig. 3 durch die Pfeile 8 angedeutet, durch Heißsiegelung verbunden. Danach wird der so erzeugte, bereits das Packungsgut enthaltene bandförmige Verbund an den Linien 9 punktförmig perforiert und die Packungen schließlich längs ihrer Kontur 10 durch Stanzen abgetrennt.

In Fig. 1, in der die fertige Packung mit an einem Näpfchen 3 aufgebrochener Aluminium-Verschlußfolie 5 dargestellt ist, erkennt man den Bereich der Siegelung 11 (punktiert). An den Perforationen längs den Linien 9 kann die Packung in beliebiger Weise unterteilt werden. Der Aluminiumanteil der Leerpackung (Trägerkörper plus Verschlußfolie) beträgt bei diesem Beispiel 94 Gew.%.

### Gewerbliche Anwendung

Die erfindungsgemäße beschichtete Aluminiumfolie eignet sich vorteilhaft als Verpackungsmaterial für Durchdrück- oder Blisterpackungen, welche in der Pharmazie eingesetzt werden und welche als Leerpackungen einfach entsorgt werden können.

## Patentansprüche

1. Verfahren zur Herstellung einer Packung mit einem Trägerkörper aus flächigem Material, der innerhalb eines ebenen Bereichs mehrere durch Verformung dieses Materials hergestellte Vertiefungen zur Aufnahme des Packungsgutes insbesondere von Tabletten, Kapseln und dergleichen aufweist und der in diesem ebenen Bereich flächig mit einer Aluminium-Verschlußfolie verbunden ist, wobei als Trägerkörper (1) ein Stück einer Aluminiumfolie mit einer Dicke im Bereich von 0,05 bis 0,30 mm eingesetzt wird, welche an beiden Oberflächenseiten Kunststoffschichten aufweist, wobei der Aluminiumgehalt der Leerpackung mehr als 80 Gew.% beträgt und wobei die Vertiefungen (3) im Trägerkörper (1) durch Kaltverformungsverfahren unter Anwendung von Matrizen- und Patrizenwerkzeugen ausgebildet und zumindestens an ihrer konkaven Seite mit einer siegelfähigen Kunststoffschicht (2) versehen werden, dadurch gekennzeichnet, daß in das Kalverformungsverfahren unter Anwendung von Matrizen- und Patrizenwerkzeugen mit Kunststoff beschichtete Aluminiumfolien eingesetzt werden, deren matrizenseitige Beschichtungsoberfläche aus einer Kunststoffschicht in einer Dicke im Bereich von 0,0005 bis 0,020 mm und deren patrizenseitige Beschichtungsoberfläche aus einer heißsiegelfähigen Kunststoffschicht mit einer Dicke im Bereich 0,001 bis 0,030 mm besteht und daß die matrizenseitige Beschichtungsoberfläche der Aluminiumfolie einen nach British Standard (BS) 2782 gemessenen statischen und dynamischen Reibungskoeffizienten von höchstens 0,35 und/oder daß die patrizenseitige Beschichtungsoberfläche der Aluminiumfolie einen solchen von höchstens 0,45 haben (hat).

2. Verfahren nach Anspruch 1, dadurch gekennzeichnet, daß die matrizenseitige Beschichtungsoberfläche der Aluminiumfolie einen nach British Standard (BS) 2782 gemessenen statischen und dynamischen Reibungskoeffizienten von höchstens 0,30 aufweist.

3. Verfahren nach einem der Ansprüche 1 oder 2, dadurch gekennzeichnet, daß die patrizenseitige Beschichtungsoberfläche der Aluminiumfolie einen nach British Standard (BS) 2782 gemessenen statischen und dynamischen Reibungskoeffizienten von höchstens 0,40 aufweist.

4. Verfahren nach einem der Ansprüche 1 bis 3, dadurch gekennzeichnet, daß die matrizenseitige Kunststoffschicht eine dünne Schutzlackschicht ist.

5. Verfahren nach einem der Ansprüche 1 bis 4, dadurch gekennzeichnet, daß die patrizenseitige, heißsiegelfähige Kunststoffschicht eine Dicke im Bereich von 0,003 bis 0,020 mm aufweist.

6. Verfahren nach Anspruch 5, dadurch gekennzeichnet, daß die patrizenseitige, heißsiegelfähige Kunststoffschicht eine Dicke im Bereich von 0,003 bis 0,012 mm aufweist.

7. Verfahren nach einem der Ansprüche 1 bis 6, dadurch gekennzeichnet, daß ein Aluminiumgehalt in der Leerpackung von mehr als 90 Gew.% erzeugt wird.

## Claims

1. Method for producing packaging, having a backing body which is made of flat material and has within a flat region a plurality of depressions, which are produced by deforming of this material, in order to receive the item to be packaged, in particular tablets, capsules and the like, said backing body being connected flatly in this flat region to an aluminium sealing foil, a piece of aluminium foil having a thickness in the range of 0.05 to 0.30 mm being used as backing body (1) and having plastic material layers on both surface sides, the aluminium content of the empty pack being more than 80% by weight and the depressions (3) in the backing body (1) being formed by a cold forming method using matrix and patrix tools and being provided with a sealable plastic material layer (2) at least on their concave side, characterised in that aluminium foils coated with plastic material are used in the cold forming method by usage of matrix and patrix tools, the matrix-side coating surface of said aluminium foils being made of a plastic material layer with a thickness in the range of 0.0005 to 0.020 mm and the patrix-side coating surface of said aluminium foils being made of a heat-sealable plastic material layer with a thickness in the range of 0.001 to 0.030 mm and in that the matrix-side coating surface of the aluminium foil has a static and dynamic coefficient of friction of at most 0.35, measured according to British Standard (BS) 2782, and/or in that the patrix-side coating surface of the aluminium foil has that of at most 0.45.

2. Method according to claim 1, characterised in that the matrix-side coating surface of the aluminium foil has a static and dynamic coefficient of friction of at most 0.30, measured according to British Standard (BS) 2782.

3. Method according to one of the claims 1 or 2, characterised in that the patrix-side coating surface of the aluminium foil has a static and dynamic coefficient of friction of at most 0.40, measured according to British Standard (BS) 2782.

4. Method according to one of the claims 1 to 3, characterised in that the matrix-side, plastic material layer is a thin protective lacquer layer.

5. Method according to one of the claims 1 to 4, characterised in that the patrix-side, heat-sealable plastic material layer has a thickness in the range of 0.003 to 0.020 mm.

6. Method according to claim 5, characterised in that the patrix-side, heat-sealable plastic material layer has a thickness in the range of 0.003 to 0.012 mm.

7. Method according to one of the claims 1 to 6, characterised in that an aluminium content in the empty pack of more than 90% by weight is produced.

## Revendications

1. Procédé de fabrication d'un emballage comprenant un corps-support constitué d'un produit plat, qui présente, à l'intérieur d'une zone plane, plusieurs creux obtenus par formage dudit matériau destinés à recevoir le produit à emballer, en particulier des comprimés, des gélules et similaires et qui au niveau de cette zone plane est lié de manière surfacique à une feuille d'obturation en aluminium, dans lequel on utilise comme support (1) un morceau d'une feuille d'aluminium d'épaisseur comprise dans une plage allant de 0,05 à 0,30 mm, pourvue de films de matière plastique sur ses deux faces, dans lequel la teneur en aluminium de l'emballage vide est supérieure à 80 % en poids, dans lequel les creux (3) dans le corps-support (1) sont formés par un procédé de formage à froid utilisant des matrices et des poinçons et sont pourvus au moins au niveau de leur face concave d'une couche de matière plastique (2) soudable, caractérisé en ce que, dans le procédé de formage à froid utilisant des matrices et des poinçons, on utilise des feuilles d'aluminium revêtues d'une couche de matière plastique, dont la surface de revêtement côté matrice est formée d'une couche de matière plastique d'une épaisseur comprise entre 0,0005 et 0,020 mm et dont la surface de revêtement côté poinçon est formée d'une couche de matière plastique soudable à chaud d'une épaisseur comprise entre 0,001 et 0,030 mm et en ce que la surface de revêtement de la feuille d'aluminium côté matrice présente un coefficient de frottement statique et dynamique de 0,35 maximum, mesuré conformément à la norme anglaise (BS) 2782, et/ou en ce que la surface de revêtement de la feuille d'aluminium côté poinçon présente un coefficient de frottement statique et dynamique de 0,45 maximum.

2. Procédé selon la revendication 1, caractérisé en ce que la surface de revêtement de la feuille d'aluminium côté matrice présente un coefficient de frottement statique et dynamique de 0,maximum, mesuré conformément à la norme anglaise (BS) 2782.

3. Procédé selon une des revendications 1 ou 2, caractérisé en ce que la surface de revêtement de la feuille d'aluminium côté poinçon présente un coefficient de frottement statique et dynamique de 0,maximum, mesuré conformément à la norme anglaise (BS) 2782.

4. Procédé selon une des revendications 1 à 3, caractérisé en ce que la couche de matière plastique côté matrice est une fine couche de vernis protecteur.

5. Procédé selon une des revendications 1 à 4, caractérisé en ce que la couche de matière plastique, soudable à chaud, côté poinçon, présente une épaisseur comprise dans une plage allant de 0,003 à 0,020 mm.

6. Procédé selon la revendication 5, caractérisé en ce que la couche de matière plastique, soudable à chaud, côté poinçon, présente une épaisseur comprise dans une plage allant de 0,003 à 0,012 mm.

7. Procédé selon une des revendications 1 à 6, caractérisé en ce qu'on produit une teneur en aluminium supérieure à 90 % dans l'emballage vide.
